# EUROPÄISCHE PATENTSCHRIFT

(11) **EP 4 524 305 B1**
(45) Veröffentlichungstag und Bekanntmachung des Hinweises auf die Patenterteilung: **15.07.2026**
(21) Anmeldenummer: 23197668.9
(22) Anmeldetag: 15.09.2023
(51) Int. Cl.: D04B 1/12, A61F 13/496

(54) **SAUGFÄHIGER TEXTILER ARTIKEL**
ABSORBENT TEXTILE ARTICLE
ARTICLE TEXTILE ABSORBANT

(43) Veröffentlichungstag der Anmeldung: 19.03.2025
(73) Patentinhaber: Lingerie Swiss Sàrl, 1207 Genève (CH)
(72) Erfinder: Schleuchardt, Bernd, 4860 Lenzing (AT); Reckefuss, Sarah, 1239 Collex-Bossy (CH); Petraschek, Erik, 2340 Mödling (AT)
(74) Vertreter: Schwarz & Partner Patentanwälte GmbH

(56) Entgegenhaltungen:
- CN-A- 102 134 776
- JP-A- 2004 353 155
- JP-A- 2005 154 949
- US-A- 5 533 212
- US-A1- 2021 030 605

## Beschreibung

Die vorliegende Erfindung betrifft einen textilen Artikel in Form eines Gestricks. Die Erfindung betrifft weiters die Verwendung des erfindungsgemäßen Gestricks in einem saugfähigen Artikel, sowie einen mehrlagigen saugfähigen Artikel, welcher das erfindungsgemäße Gestrick enthält.

Insbesondere stellt die vorliegende Erfindung ein funktionelles Flächengebilde mit hervorragendem Feuchtigkeitsmanagement zur Verfügung.

Bei dem Begriff Feuchtigkeitsmanagement handelt es sich um Eigenschaften eines Werkstoffs, beispielsweise eines Fasermaterials oder eines textilen Flächengebildes, bei dem die Feuchtigkeit schnell weitertransportiert wird und schnell in die Faser/Garne aufgenommen wird und dabei die Oberfläche des textilen Flächengebildes schnell trocknet.

Dies ist insbesonders bei Textilien, die mit dem Körper in Berührung kommen oder körpernah getragen werden, wie z.B. Unterwäsche oder Sportbekleidung wichtig. Ebenfalls wichtig sind diese Eigenschaften bei saugfähigen Produkten wie z.B. Einlagen.

Es ist in hohem Maße wünschenswert, dass bei dieser Anwendung zum Einsatz gebrachte textile Flächengebilde auch einen guten Tragekomfort bieten, guten Feuchtigkeitstransport und -aufnahme aufweisen und ästhetisch - farbliches Erscheinungsbild, Stil und Aussehen - für die Aufgaben geeignet sind.

Es ist bekannt, dass Cellulosefasern, verglichen mit Synthesefasern, besseren Komfort bieten können. Dies ergibt sich daraus, dass Cellulosefasern hydrophil sind und Feuchtigkeitsdampf und flüssiges Wasser absorbieren.

Textile Flächengebilde müssen ihr Aussehen über einen längeren Gebrauchs- und Pflegezeitraum aufrechterhalten können. Deshalb sollte ein textiles Flächengebilde waschbar sein, gute Waschbeständigkeit aufweisen sowie ein geringes Einlaufen gegeben sein.

Auf dem Markt sind zahlreiche textile Flächengebilde mit Feuchtigkeitsmanagement vorhanden. Die meisten verbreiteten textilen Flächengebilde werden auf sogenannten zweiflächigen zweifonturigen Rundstrickmaschinen hergestellt und weisen daher ein relativ hohes Warengewicht auf.

In vorhandenen Flächengebilden dieser Art sind überwiegend Synthetikmaterialien wie Polyester und Polyamid (Typ 100%), gegebenenfalls in verschiedenen Mischungenverhältnissen mit tierischen Fasern wie Wolle (Typen 70/30%, 80/20%) und Naturfasern wie Baumwolle (Typen 50/50%, 67/33%) auf dem Markt zu finden.

Jedes dieser bekannten textilen Flächengebilde hat seine Vorzüge und Unzulänglichkeiten, die sich hinsichtlich Komfort, Funktion und statischer Aufladung positiv, aber auch negativ auswirken können.

Bei Einsatz von Cellulosefasern werden diese Eigenschaften erheblich verbessert, was zu einem erheblichen Tragkomfort beiträgt.

Derzeit auf dem Markt erhältliche Produkte bieten prinzipiell ein Feuchtigkeitsmanagement. Im Fall von waschbaren Produkten gibt es aber noch keine Lösungen, bei denen die Oberfläche schnell trocknet. Weiters sind die auf dem Markt erhältlichen Produkte (waschbar oder nicht waschbar) zum großen Teil aus Materialien (insbesondere Plastik) hergestellt, die eine schlechten Komfort und wenig Nachhaltigkeit bieten.

Auch sind diese Flächengebilde oft steif und schwer und bieten nicht den benötigten Komfort für bestimmte Anwendungsgebiete in Unterwäsche und Sportbekleidung.

Wie oben erwähnt, sind ein Einsatzgebiet von Flächengebilden mit Feuchtigkeitsmanagement Textilien, die mit dem Körper in Berührung kommen oder körpernah getragen werden, wie z.B. Unterwäsche oder Sportbekleidung.

Hier sind mehrlagige Produkte bekannt, die beispielsweise auch als Einlage in Unterwäsche eingebaut werden können. Diese Produkte weisen eine der Feuchtigkeitsquelle (sprich dem Körper) zugewandte oberste Schicht (Deckschicht) auf, welche die anfallende Feuchtigkeit abtransportiert. Unterhalb dieser Schicht befindet sich eine Schicht aus saugfähigem Material, wie die oben beschriebenen Flächengebilde mit Feuchtigkeitsmanagement.

Bekannte Produkte weisen auch hier Mischungen von verschiedenen Materialien auf. Insbesondere besteht die Deckschicht häufig aus synthetischen Materialien, die an Tragekomfort aufgrund ihrer mangelnden Weichheit zu wünschen übrig lassen.

Fasern aus Polymilchsäure (PLA) sind ein relativ neuer Fasertyp, der aus nachwachsenden Rohstoffen, insbesondere Mais, gewonnen werden kann.

Im Stand der Technik wird der Einsatz von Fasern aus PLA in Artikeln, welche Feuchtigkeit aufnehmen sollen, beschrieben, so z.B. in der CN109674101A, CN205728232U, CN203168107U, CN103266498A, CN104432665A, CN204483087U, CN114086304A, CN111319328A und der CN216453462U.

Bekannt sind weiters Textilien aus Garnen, welche eine Mischung von Fasern aus PLA und Cellulosefasern, insbesondere Lyocell-Fasern enthalten, so z.B. aus JP2000248465A, CN110747549A, CN111317318A und CN105029785A.

JP 2005-154949 A, JP 2004-353155 A und CN 102 134 776 A, offenbaren jeweils Gestricke aus zumindest einem ersten und einem zweiten Faden, wobei erste der beiden Fäden einen hohen Anteil an einer cellulosischen Faser aufweist und wobei der zweite der beiden Fäden einen hohen Anteil an zumindest 90 Gew.% Faser aus Polymilchsäure (PLA) aufweist.

Die Aufgabe der vorliegenden Erfindung ist es, ein textiles Flächengebilde zur Verwendung von Funktionstextilien herzustellen, welches die oben beschriebenen im Stand der Technik auftretenden Unzulänglichkeiten behebt.

Es soll eine ausgezeichnete Leistungsfähigkeit in Bezug auf das Feuchtigkeitsmanagement bieten.

Es sollte auch kostengünstig sein sowie besseren Komfort und Nachhaltigkeit aufweisen, um sicherzustellen, dass daraus hergestellte Kleidungsstücke alle Leistungsvorgaben für die vorgesehenen Verwendungszwecke erfüllen.

Zusammengefasst besteht ein Bedarf an einem Flächengebilde, welches insbesondere mehrere der folgenden Eigenschaften aufweist:
- guter Feuchtigkeitstransport
- starke und rasche Feuchtigkeitsaufnahme
- hervorragende Wascheigenschaft
- Tragekomfort, insbesondere Weichheit
- schnelle Trocknungszeit
- Möglichkeit der Stückfärbung
- geringes Gewicht
- Nachhaltigkeit

Diese Aufgabe wird mit einem Gestrick gemäß Anspruch 1 gelöst. Weitere Aspekte der Erfindung betreffen die Verwendung des Gestricks als saugfähiger Artikel und/oder als Bestandteil eines saugfähigen Artikels zur Aufnahme von Feuchtigkeit aus einer Feuchtigkeitsquelle, sowie einen saugfähigen Artikel mit mindestens zwei Lagen, wobei eine der beiden Lagen das erfindungsgemäße Gestrick ist.

### KURZE BESCHREIBUNG DER FIGUREN

Figur 1 zeigt eine schematische Ansicht der Oberfläche eines Gestricks gemäß der vorliegenden Erfindung mit einer Wabenstruktur
Figur 2 ist eine Fotografie eines erfindungsgemäßen Gestricks von oben
Figur 3 zeigt das Muster eines Fadenlaufs zur Herstellung einer bevorzugten Ausführungsform der vorliegenden Erfindung gemäß dem Ausführungsbeispiel.
Figur 4 ist eine Fotografie der Rückseite eines erfindungsgemäßen Gestricks.
Figur 5 zeigt schematisch einen mehrlagigen saugfähigen Artikel, welcher als eine Lage das erfindungsgemäße Gestrick enthält.

### DETAILLIERTE BESCHREIBUNG DER ERFINDUNG

Die vorliegende Erfindung stellt ein Gestrick gemäß Anspruch 1 zur Verfügung.

Unter dem Begriff "Grundstrickfaden" ist im Folgenden ein Typ von Faden zu verstehen, der zum Aufbau des Gestricks beiträgt. Erfindungsgemäß sind zumindest zwei solcher Fadentypen vorgesehen, nämlich einer mit einem hohen Anteil an cellulosischer Faser und einer mit einem hohen Anteil aus PLA-Faser.

Es versteht sich, dass für das Herstellen eines Gestricks zahlreiche Fäden durch zahlreiche Stricknadeln geführt werden müssen. Erfindungsgemäß ist zumindest ein Teil dieser Fäden aus dem ersten Grundstrickfaden und aus dem zweiten Grundstrickfaden gebildet.

Wird beispielsweise (wie im Ausführungsbeispiel weiter unten) das Gestrick aus 12 Fäden gebildet, ist ein Teil der durch dieser Fäden aus dem ersten Grundstrickfaden, und ein weiterer Teil dieser Fäden aus dem zweiten Grundstrickfaden gebildet.

Es wurde gefunden, dass durch die erfindungsgemäße Anordnung von Fäden aus cellulosischen Fasern einerseits und Fäden aus Polymilchsäure (PLA) andererseits in einer bestimmten Konstruktion ein Gestrick mit hervorragendem Feuchtigkeitsmanagement zur Verfügung gestellt werden kann.

Erfindungsgemäß weist das Gestrick an zumindest einer Oberfläche aneinanderliegende Abschnitte mit jeweils geschlossenen, erhabenen Begrenzungen auf. Unter "geschlossene erhabene Begrenzungen" sind Strukturen zu verstehen, die gegenüber dem Rest der Oberfläche erhaben sind und einen geschlossenen Umfang, wie z.B. einen Kreis oder andere geschlossene geometrische Formen aufweisen.

Erfindungsgemäß ist zumindest ein Teil des zweiten Grundstrickfadens (welcher die PLA-Faser enthält) auf diesen geschlossenen erhabenen Begrenzungen vorgesehen.

In der Folge wird dies auch als "erfindungsgemäß strukturierte Oberfläche" bezeichnet.

Wenn - wie später noch näher ausgeführt werden wird - diese erfindungsgemäß strukturierte Oberfläche einer Feuchtigkeitsquelle zugewandt ist, wurde beobachtet, dass die Feuchtigkeit sehr schnell nach unten in das Gestrick hinein abtransportiert wird. Es wird vermutet, dass dies durch die Eigenschaften der an den erhabenen Begrenzungen vorgesehenen Fäden aus PLA-Faser verursacht wird.

Die cellulosische Faser, welche erfindungsgemäß eine vernetzte Lyocellfaser ist, wiederum nimmt die Feuchtigkeit auf und kann sie aufgrund der hydrophilen Eigenschaften der Cellulosefaser speichern.

Erfindungsgemäß besteht die gesamte Oberfläche des Gestricks aus den aneinanderliegenden Abschnitten mit geschlossenen erhabenen Begrenzungen.

Weiters weist das erfindungsgemäßes Gestrick an der Oberfläche eine Wabenstruktur auf, wobei zumindest ein Teil des zweiten Grundstrickfadens auf den erhabenen Begrenzungen der Waben vorgesehen ist.

Dem Fachmann ist die Herstellung von Gestricken mit solcherart strukturierten Oberflächen mit einer Wabenstruktur bekannt.

Günstig ist es, wenn die Durchmesser D der Abschnitte bzw. der Waben, zur Höhe H der erhabenen Begrenzungen ein Verhältnis X aufweisen, welche bei X ≥ 2, insbesondere 2 ≤ X ≤ 3 liegt.

Die Höhe der erhabenen Begrenzungen kann einerseits durch die technischen Möglichkeiten, in einem Gestrick erhabene Abschnitte vorzusehen, begrenzt sein. Andererseits ist eine bestimmte Mindesthöhe der Begrenzung gegenüber dem Durchmesser des Abschnitts wichtig, um zu erreichen, dass je nach Anwendungszweck die Feuchtigkeit mit dem Gestrick zunächst praktisch ausschließlich an den erhabenen Begrenzungen in Kontakt kommt und abtransportiert wird.

Das Verhältnis X kann bis zu 5 oder auch bis zu 10 betragen.

Wird das erfindungsgemäße Gestrick in einem mehrlagigen Produkt verwendet, wobei in Richtung Feuchtigkeitsquelle eine weitere, auf der erfindungsgemäß strukturierten Oberfläche aufliegende textile Lage angeordnet ist, wird durch das geeignete Verhältnis X dafür Sorge getragen, dass die textile Lage ausschließlich auf den erhabenen Begrenzungen aufliegt. Damit wird die in der textilen Lage befindliche Feuchtigkeit schnell und vollständig abtransportiert.

Der erste Grundstickfaden enthält einen Anteil an zumindest 90 Gew.% einer cellulosischen Faser, die eine vernetzte Lyocellfaser ist. Die Faser kann im Faden gegebenenfalls mit einem geringen Anteil an anderen Fasern gemischt sein, soweit damit die vorgesehene Funktion, nämlich insbesondere das Speichern von Feuchtigkeit, nicht beeinträchtigt wird.

In einer bevorzugten Ausführungsform der vorliegenden Erfindung besteht der erste Grundstrickfaden im Wesentlichen aus der cellulosischen Faser.

Als cellulosische Faser wird erfindungsgemäß eine vernetzte Lyocellfaser eingesetzt. Diese ist in der Lage, Feuchtigkeit aufzunehmen.

Es ist bekannt, Lyocellfasern mit Vernetzungsmitteln zu vernetzen, sodass die Lyocellfaser weniger anfällig gegenüber Fibrillation wird.

Vernetzungsmittel zur Vernetzung von Lyocellfasern sind zum Beispiel in der WO 94/09191 beschrieben.

Es wurde überraschenderweise gefunden, dass ein Gestrick mit einem Grundstrickfaden aus einer Lyocellfaser, die mit dem in WO 94/09191 beschriebenen Vernetzungsmittel vernetzt ist (kommerziell erhältlich unter dem Namen "Lenzing^{®} Lyocell A100") in Kombination mit einem Grundstrickfaden aus PLA-Faser besonders vorteilhafte Eigenschaften aufweist:
Zum einen wurde gefunden, dass solcherart vernetzte Lyocellfasern Feuchtigkeit schneller aufnehmen als andere Typen von Lyocellfasern.

Der zweite Grundstrickfaden enthält einen Anteil an zumindest 90 Gew.% einer Faser aus Polymilchsäure (PLA). Erneut kann die PLA-Faser kann im Faden gegebenenfalls mit einem geringen Anteil an anderen Fasern gemischt sein, soweit damit die vorgesehene Funktion, nämlich insbesondere das Abtransportieren von Feuchtigkeit, nicht beeinträchtigt wird.

In einer weiteren vorteilhaften Ausgestaltung der vorliegenden Erfindung besteht der zweite Grundstrickfaden im Wesentlichen aus der Faser aus Polymilchsäure (PLA).

Auf den zweiten Grundstrickfaden aus PLA-Faser kann vorteilhaft ein Elasthanfaden aufgebracht sein. Insbesondere kann der Elasthanfaden auf den zweiten Grundstrickfaden plattiert sein. Es handelt sich hier also nicht um eine Mischung der PLA-Faser mit dem Elasthanfaden, sondern um zwei durch Aufbringung des Elasthanfadens miteinander verbundene Fäden.

Durch die Aufbringung eines Elasthanfadens auf den zweiten Grundstrickfaden wird dieser dehnbarer und besser geeignet zur Herstellung der erfindungsgemäß vorgesehenen erhabenen Begrenzungen um z.B. wabenförmigen Abschnitte.

Der Elasthanfaden kann beispielsweise in einer Größenordnung von ca. 10 Gew.%, bezogen auf den Faden aus PLA-Faser, vorliegen.

Erfindungsgemäß beträgt der Anteil an zweitem Grundstrickfaden in den erhabenenen geschlossenen Begrenzungen mehr als 50 Gew .%, bevorzugt 60 Gew.% bis 80 Gew.%.

Damit wird sichergestellt, dass in den erhabenen Bereichen des Gestricks eine ausreichende bzw. überwiegende Menge an PLA-Faser vorliegt, um die aufzunehmende Feuchtigkeit abzutransportieren.

In einer weiteren bevorzugten Ausführungsform der vorliegenden Erfindung ist das Gestrick ausschließlich aus dem ersten und dem zweiten Grundstrickfaden (gegebenenfalls mit einem Zusatz an Elasthanfaden) gebildet.

In dieser Ausführungsform besteht das Gestrick im Wesentlichen aus Fasern, die aus erneuerbaren Rohstoffen hergestellt sind.

Die Feinheit des Fadens aus PLA-Faser kann grober sein als jene des Fadens aus cellulosischer Faser, insbesondere Lyocellfaser. Beispielsweise kann die Feinheit des Fadens aus PLA-Faser 40 bis 60 Nm betragen, jene des Fadens aus Lyocellfaser 60 bis 70 Nm. Die metrische Nummer Nm gibt an, wie viele Meter des Fadens eine Masse von 1 g haben.

Zur Herstellung des erfindungsgemäßen Gestricks kann eine einflächige einfonturige Rundstrickmaschine verwendet werden. Damit kann in Vergleich zu manchen bekannten Flächengebilden ein geringeres Warengewicht erreicht werden.

Bevorzugt wird die Rundstrickmaschine in Verbindung mit einer feineren Maschinenfeinheit E28 (28 Nadel pro 2.54 Zentimeter bzw. pro Zoll) verwendet, damit eine weitere Reduzierung des Warengewichtes erreicht werden kann.

Wie erwähnt, ist dem Fachmann die Bildung einer Wabenstruktur in einem Gestrick an sich bekannt. Es sind lediglich weiters die Vorkehrungen zu treffen, dass die Nadeln einer Rundstrickmaschine, welche den Grundstrickfaden aus PLA-Faser tragen, so angeordnet bzw. so geführt werden, dass in den entstehenden erhabenen Begrenzungen der Wabe zumindest ein Teil, insbesondere ein überwiegender Teil an Grundstrickfaden aus PLA-Fasern zu liegen kommt.

Die Weiterverarbeitung des erfindungsgemäßen Gestricks kann in an sich bekannter Weise durch Waschen, eine Thermofixierung unter Spannung und gegebenenfalls eine Färbung erfolgen.

Das Warengewicht, die Konstruktion, die Strickmaschine und die Bindung des gestrickten Flächengebildes können so gewählt werden, dass sie jeweils ein textiles Flächengebilde mit dem Stil und den Eigenschaften ergeben, welche für den Verwendungszweck erforderlich sind.

Das Grundprinzip der vorliegenden Erfindung ist über eine breite Variation an Bindungen und/oder Konstruktionen umsetzbar, soweit die erfindungsgemäßen Mischungen an Grundstrickfäden und Anordnungen derselben verwendet werden.

Das erfindungsgemäße Gestrick kann in einem weiteren Aspekt der vorliegenden Erfindung als saugfähiger Artikel und/oder als Bestandteil eines saugfähigen Artikels zur Aufnahme von Feuchtigkeit aus einer Feuchtigkeitsquelle verwendet werden
Dabei ist die erfindungsgemäß strukturierte Oberfläche des Gestricks bei Verwendung der Feuchtigkeitsquelle zugewandt.

Damit können die bereits oben erwähnten Vorteile erzielt werden. Die in den erhabenen geschlossenen Begrenzungen vorliegenden Fäden mit PLA-Faser transportieren die Flüssigkeit von der Feuchtigkeitsquelle weg in die weiteren Bereiche des Gestricks, wo sie von den Fäden mit der saugfähigen cellulosischen Faser, insbesondere der Lyocellfaser aufgenommen werden.

Die vorliegende Erfindung betrifft auch einen saugfähigen Artikel mit mindestens zwei Lagen aus textilem Material zur Aufnahme von Feuchtigkeit aus einer Feuchtigkeitsquelle, dadurch gekennzeichnet, dass eine der beiden Lagen ein erfindungsgemäßes Gestrick ist und die erfindungsgemäß strukturierte Oberfläche des Gestricks bei Verwendung der Feuchtigkeitsquelle zugewandt sind.

In einer bevorzugten Ausführungsform weist der Artikel eine auf der erfindungsgemäß strukturierten Oberfläche des Gestricks aufliegende textile Schicht auf.

Die auf dem Gestrick in Richtung Feuchtigkeitsquelle aufliegende textile Schicht ist bevorzugt ein Gewebe enthaltend Lyocellfaser. Das Gewebe ist bevorzugt hydrophobiert. In dieser Ausführungsform besteht der Artikel praktisch ausschließlich aus nachhaltigen Materialien, welche umweltfreundlich und aus nachwachsenden Rohstoffen hergestellt werden (Lyocell, PLA).

Es wurde gefunden, dass eine Kombination aus einem insbesondere hydrophobierten Gewebe aus Lyocellfasern und einem (von der Feuchtigkeitsquelle her gesehen) darunter liegendem erfindungsgemäßem Gestrick in hervorragender Weise die Anforderung an einen Feuchtigkeitsabtransport und eine Feuchtigkeitsspeicherung erfüllt.

Die sich zunächst auf dem Gewebe aus Lyocellfasern sammelnde Feuchtigkeit wird unter Druck (z.B. Belastung durch Körpergewicht) in die Fäden aus PLA-Fasern im darunterliegenden Gestrick abgegeben und von diesen abtransportiert. Es zeigt sich, dass dabei praktisch spontan eine fast vollständige Trocknung des z.B. körpernah anliegenden Gewebes aus hydrophobierten Lyocellfasern stattfindet, während die Feuchtigkeit im darunterliegenden Gestrick praktisch vollständig von den Fäden aus Lyocellfasern gespeichert wird.

Anstelle eines auf dem erfindungsgemäßen Gestrick aufliegenden hydrophobierten Gewebes aus Lyocellfasern können auch Gewebe oder Strukturen aus anderen, insbesondere hydrophoben Materialien verwendet werden.

Auf der Feuchtigkeitsquelle abliegenden Seite des erfindungsgemäßen Gestricks können weitere Schichten vorgesehen sein. Dabei kann es sich um weitere Schichten aus saugfähigem Material (z.B. Lyocellfasern) oder auch den Artikel nach außen hin abdichtenden Membranen handeln.

Der erfindungsgemäße saugfähige Artikel ist waschbar und somit mehrfach verwendbar.

Dementsprechend betrifft die vorliegende Erfindung auch die Verwendung des erfindungsgemäßen saugfähigen Artikels als Einlage in einem körpernahe getragenen Produkt, insbesondere in Unterwäsche.

Der saugfähige Artikel kann beispielsweise in eine Unterwäsche oder in eine Sportbekleidung an Positionen, an denen Feuchtigkeit auftreten kann, eingenäht werden. Es zeigt sich, dass der Artikel Feuchtigkeit schnell aufnehmen kann, während der am Körper anliegende Stoff trocken bleibt.

Der saugfähige Artikel kann dabei aufgrund der besonderen Eigenschaften des erfindungsgemäßen Gestricks deutlich dünner und auch leichter ausgestaltet werden als alternative bestehende Lösungen.

In einem weiteren Aspekt betrifft die vorliegende Erfindung somit auch ein körpernah getragenes Produkt, insbesondere Textil, in welchem der erfindungsgemäße saugfähige Artikel enthalten, insbesondere eingenäht ist.

### Ausführungsbeispiel

Ein Gestrick wurde aus den folgenden zwei Grundstrickfäden in folgendem Verhältnis hergestellt:
72 Gew.% eines ersten Grundstrickfadens aus einer vernetzten Lyocellfaser der Type LENZING^{™} Lyocell A100, ringgesponnen, mit einer Feinheitvon Nm 68/1.
26 Gew.% eines zweiten Grundstrickfadens aus einer PLA-Faser, ringgesponnen, mit einer Feinheit von Nm 50/1.

Auf den zweiten Grundstrickfaden waren in einem Anteil von ca. 8 Gew.% Elastan der Type "Dorlastan" mit einer Feinheit von 22 dtex mittels Plattierung aufgebracht worden. Der Anteil des Elasthans am gesamten Gestrick betrugt ca. 2 Gew.%.

Das Gestrick wurde auf einer einflächigen / einfonturigen Single Jersey Rundstrickmaschine in Feinheit E28 (28 Nadeln pro 2.54 Zentimeter bzw. pro Zoll) mit elektronischer Nadelauswahl hergestellt. Es könnte aber auch eine mechanische einflächige / einfonturige Single Jersey Rundstrickmaschine hergestellt werden, die mindestens über 3 Nadelbahnen im Strickzylinder verfügt (Nadeleinsatz 1-2-3-2), sowie mit einer mit 4 Nadelbahnen bestückten einflächigen / einfonturigen Single Jersey Rundstrickmaschine (Nadeleinsatz 4-1-2-3 oder 1-2-3-4).

Der Fadenlauf zur Herstellung des Gestricks ist in Figur 3 dargestellt. Die mit 1 bis 5 und 7 bis 11 bezeichneten Fäden sind die Fäden aus Lyocellfaser. Die Fäden 6 und 12 sind die Fäden aus PLA-Faser (mit aufgebrachter Elasthanfaser).

Im Strickmuster ist beispielsweise zu erkennen, dass im System 12 (PLA-Faser) die dritte Stricknadel heruntergezogen wird, während in den nachfolgenden Systemen 1 bis 5 (Lyocellfaser) die dritte Nadel nicht eingesetzt wird. Daraus resultiert ein erhabener Bereich, in welchem vorwiegend der Faden aus PLA-Faser vorliegt. Analoges gilt für die Systeme 6 (PLA-Faser) und 7 bis 11 (Lyocellfaser).

Figur 1 zeigt schematisch die gemäß diesem Verfahren hergestellte erfindungsgemäß wabenförmig strukturierte Oberfläche des Gestricks. Man sieht die wabenförmigen, erhabenen Begrenzungen (hell). Der dunkle Bereich zwischen den Begrenzungen ist ein ebenes Gestrick.

Figur 2 zeigt eine Fotografie des Gestricks von oben.

Figur 3 zeigt eine Fotografie der Rückseite des hergestellten Gestricks. Die helleren Fäden (6, 12) sind die Fäden aus PLA-Faser.

In diesem konkreten Ausführungsbeispiel betrug die Hölhe der erhabenen Begrenzungen der Waben 1 mm und die Breite der Waben 5 mm (X = 5).

Das Rohwarengewicht des Gestricks betrug 120 g/m².

Das erfindungsgemäße Gestrick wurde als Lage in einem mehrlagigen saugfähigen Artikel eingesetzt.

Der prinzipielle Aufbau des Artikels ist in Figur 5 schematisch dargestellt.

Die oberste, im Einsatz der Feuchtigkeitsquelle (z.B. dem Körper) zugewandte Schicht 13 ist ein hydrophobiertes Gewebe aus Lyocellfasern.

Darunter ist das erfindungsgemäße Gestrick 14 vorgesehen.

Der Artikel kann z.B. als Einlage in eine Unterwäsche oder in eine Sportbekleidung eingenäht werden und besteht praktisch ausschließlich aus nachhaltigen Materialien, welche umweltfreundlich und aus nachwachsenden Rohstoffen hergestellt werden.

### Vergleichstests mit saugfähigen Produkten des Standes der Technik.

Die Aufnahme von Feuchtigkeit des erfindungsgemäßen mehrlagigen saugfähigen Produkten wurde mit mehrlagigen Produkten des Standes der Technik verglichen:
Vergleichsprodukt 1 war eine herkömmliche Wegwerfbinde (Periodeneinlage aus Zellstoff und PVC).
Vergleichsprodukt 2 war eine Periodenunterwäsche/waschbare Binde mit einer Deckschicht aus PVC und Baumwolle und einer darunter liegenden Saugschicht aus Plastikmaterial.

### Aufbringen von Feuchtigkeit auf den erfindungsgemäßen saugfähigen Artikel:

Bei Aufbringen von Feuchtigkeit (Wasser) auf den saugfähigen Artikel dringt die Feuchtigkeit aufgrund der Natur der hydrophob behandelten Lyocellfasern in der obersten Gewebeschicht zunächst nicht in den saugfähigen Artikel ein.

Bei Aufbringen von Druck aber ist ein schlagartiges Eindringen in die oberste Gewebeschicht und durch diese hindurch in das darunter liegende erfindungsgemäße Gestrick zu beobachten.

Nach sehr kurzer Zeit ist die gesamte Feuchtigkeit durch die oberste Schicht hindurchgetreten und vom erfindungsgemäßen Gestrick aufgenommen. Die oberste, körpernahe Schicht ist in weitem Ausmaß trocken.

### Vergleichsversuche:

Im Vergleich mit dem Vergleichsprodukt 1 (Wegwerfbinde), das sehr schnell die Feuchtigkeits absaugt, konnte festgestellt werden, dass das erfindungsgemäße wiederverwendbare und nachhaltige Produkt eine praktisch gleich gute Saugwirkung aufweist.

Im Vergleich mit dem Vergleichsprodukt 2 (Periodenunterwäsche aus Plastikmaterialien) konnte ebenfalls eine praktisch gleich gute und sogar schnellere Saugwirkung (die Oberfläche ist schneller trocken) festgestellt werden.

Der erfindungsgemäße saugfähige Artikel, der - mit Ausnahme des geringen Anteils an Elasthanfasern - vollständig aus Fasern aus nachwachsenden Rohstoffen zusammengesetzt ist, zeigt sich daher gegenüber herkömmlichen Produkten aus teils synthetischen Materialien jedenfalls als gleichwertig bzw. teilweise sogar als überlegen.

## Patentansprüche

1. Ein Gestrick aus zumindest einem ersten und einem zweiten Grundstrickfaden,
- wobei der erste der beiden Grundstrickfäden einen Anteil an zumindest 90 Gew.% einer cellulosischen Faser aufweist und
- wobei der zweite der beiden Grundstrickfäden einen Anteil an zumindest 90 Gew.% Faser aus Polymilchsäure (PLA) aufweist,
- wobei zumindest eine Oberfläche des Gestricks aneinanderliegende Abschnitte mit jeweils geschlossenen erhabenen Begrenzungen aufweist, und
- wobei zumindest ein Teil des zweiten Grundstrickfadens auf den geschlossenen erhabenen Begrenzungen vorgesehen ist, wobei der Anteil an zweitem Grundstrickfaden in den erhabenenen geschlossenen Begrenzungen mehr als 50 Gew.%, bevorzugt 60 Gew.% bis 80 Gew.% beträgt, wobei die gesamte Oberfläche des Gestricks aus den aneinanderliegenden Abschnitten mit geschlossenen erhabenen Begrenzungen besteht und das Gestrick in einer Wabenstruktur vorliegt, wobei zumindest ein Teil des zweiten Grundstrickfadens auf den erhabenen Begrenzungen der Waben vorgesehen ist, **dadurch gekennzeichnet, dass** die cellulosische Faser eine Lyocellfaser ist und dass es sich bei der Lyocellfaser um eine vernetzte Lyocellfaser handelt.

2. Gestrick gemäß Anspruch 1, **dadurch gekennzeichnet, dass** ein Verhältnis X eines Durchmessers D der Abschnitte zu einer Höhe H der erhabenen Begrenzungen bei X ≥ 2, insbesondere 2 ≤ X ≤ 3 liegt.

3. Gestrick gemäß einem der vorhergehenden Ansprüche, **dadurch gekennzeichnet, dass** der erste Grundstrickfaden im Wesentlichen aus der cellulosischen Faser besteht.

4. Gestrick gemäß einem der vorhergehenden Ansprüche, **dadurch gekennzeichnet, dass** der zweite Grundstrickfaden im Wesentlichen aus der Faser aus Polymilchsäure (PLA) besteht.

5. Gestrick gemäß einem der vorhergehenden Ansprüche, **dadurch gekennzeichnet, dass** auf zumindest einen Teil des zweiten Grundstrickfadens ein Elasthanfaden aufgebracht ist.

6. Gestrick gemäß Anspruch 5, **dadurch gekennzeichnet, dass** der Elasthanfaden auf den zweiten Grundstrickfaden plattiert ist.

7. Gestrick gemäß einem der vorhergehenden Ansprüche, **dadurch gekennzeichnet, dass** es ausschließlich aus dem ersten und dem zweiten Grundstrickfaden, gegebenenfalls mit einem Zusatz an Elasthanfaden, gebildet ist.

8. Verwendung eines Gestricks gemäß einem der vorhergehenden Ansprüche als saugfähiger Artikel und/oder als Bestandteil eines saugfähigen Artikels zur Aufnahme von Feuchtigkeit aus einer Feuchtigkeitsquelle, wobei die Oberfläche des Gestricks, welche die Abschnitte mit erhabenen geschlossenen Begrenzungen aufweist, bei Verwendung der Feuchtigkeitsquelle zugewandt sind.

9. Saugfähiger Artikel mit mindestens zwei Lagen (1, 2) aus textilem Material zur Aufnahme von Feuchtigkeit aus einer Feuchtigkeitsquelle, **dadurch gekennzeichnet, dass** eine der beiden Lagen (2) ein Gestrick gemäß einem der Ansprüche 1 bis 7 ist und dass die Oberfläche des Gestricks, welche die Abschnitte mit erhabenen geschlossenen Begrenzungen aufweist, bei Verwendung der Feuchtigkeitsquelle zugewandt sind.

10. Saugfähiger Artikel gemäß Anspruch 9, **dadurch gekennzeichnet, dass** der Artikel eine auf der Oberfläche des Gestricks, welche die Abschnitte mit erhabenen geschlossenen Begrenzungen aufweist, aufliegende textile Schicht (1) aufweist.

11. Verwendung eines saugfähigen Artikels gemäß einem der Ansprüche 9 und 10 als Einlage in einem körpernahe getragenen Produkt, insbesondere in Unterwäsche.

## Claims

1. A knitted fabric made from at least a first and a second base knitting yarn,
- wherein the first of the two base knitting yarns comprises at least 90 wt.% of a cellulosic fiber, and
- wherein the second of the two base knitting yarns comprises at least 90 wt.% of a fiber made from polylactic acid (PLA),
- wherein at least one surface of the knitted fabric comprises adjacent sections, each with closed raised boundaries, and
- wherein at least a portion of the second base knitting yarn is provided on the closed raised boundaries, wherein the proportion of the second base knitting yarn in the raised closed boundaries is more than 50 wt.%, preferably 60 wt.% to 80 wt.%, wherein the entire surface of the knitted fabric consists of the adjacent sections with closed raised boundaries and the knitted fabric is present in a honeycomb structure, wherein at least a portion of the second base knitting yarn is provided on the raised boundaries of the honeycombs, **characterized in that** the cellulosic fiber is a lyocell fiber and that the lyocell fiber is a cross-linked lyocell fiber.

2. A knitted fabric according to claim 1, **characterized in that** a ratio X of a diameter D of the sections to a height H of the raised boundaries lies at X ≥ 2, in particular 2 ≤ X ≤ 3 .

3. A knitted fabric according to one of the preceding claims, **characterized in that** the first base knitting yarn consists essentially of the cellulosic fiber.

4. A knitted fabric according to one of the preceding claims, **characterized in that** the second base knitting yarn consists essentially of the fiber made from polylactic acid (PLA).

5. A knitted fabric according to any of the preceding claims, **characterized in that** an elastane yarn is applied to at least a portion of the second base knitting yarn.

6. A knitted fabric according to claim 5, **characterized in that** the elastane yarn is plated onto the second base knitting yarn.

7. A knitted fabric according to one of the preceding claims, **characterized in that** it is formed exclusively from the first and second base knitting yarns, optionally with an addition of elastane yarn.

8. Use of a knitted fabric according to any of the preceding claims as an absorbent article and/or as a component of an absorbent article for the absorption of moisture from a moisture source, wherein the surface of the knitted fabric, which has the sections with raised closed boundaries, faces the moisture source during use.

9. An absorbent article comprising at least two layers (1, 2) of textile material for the absorption of moisture from a moisture source, **characterized in that** one of the two layers (2) is a knitted fabric according to any one of claims 1 to 7, and that the surface of the knitted fabric, which has the sections with raised closed boundaries, faces the moisture source during use.

10. An absorbent article according to claim 9, **characterized in that** the article comprises a textile layer (1) resting on the surface of the knitted fabric, which has the sections with raised closed boundaries.

11. Use of an absorbent article according to any of claims 9 and 10 as an insert in a product worn close to the body, in particular in underwear.

## Revendications

1. Tissu tricoté composé d'au moins un premier et un second fil à tricoter de base,
- dans lequel le premier des deux fils à tricoter de base comprend une fraction d'au moins 90 % en poids d'une fibre cellulosique et
- dans lequel le second des deux fils à tricoter de base comprend une fraction d'au moins 90 % en poids d'une fibre d'acide polylactique (PLA),
- dans lequel au moins une surface du tissu tricoté présente des sections adjacentes, chacune avec bordures fermées surélevées, et
- dans lequel au moins une partie du second fil à tricoter de base est prévue sur les bordures fermées surélevées, la fraction du second fil à tricoter de base dans les bordures surélevées fermées étant supérieure à 50 % en poids, de préférence de 60 % en poids à 80 % en poids, la surface entière du tissu tricoté étant constituée des sections adjacentes avec des bordures fermées surélevées et le tissu tricoté présentant une structure alvéolaire, au moins une partie du second fil à tricoter de base étant prévue sur les bordures surélevées des alvéoles, **caractérisé en ce que** la fibre cellulosique est une fibre lyocell, et la fibre lyocell est une fibre lyocell réticulée.

2. Tissu tricoté selon la revendication 1, **caractérisé en ce que** le rapport X d'un diamètre D des sections à une hauteur H des bordures surélevées est X ≥ 2, en particulier 2 ≤ X ≤ 3.

3. Tissu tricoté selon l'une quelconque des revendications précédentes, **caractérisé en ce que** le premier fil à tricoter de base est essentiellement constitué de la fibre cellulosique.

4. Tissu tricoté selon l'une quelconque des revendications précédentes, **caractérisé en ce que** le second fil à tricoter de base est essentiellement constitué de la fibre d'acide polylactique (PLA).

5. Tissu tricoté selon l'une quelconque des revendications précédentes, **caractérisé en ce qu'**un fil d'élasthanne est appliqué sur au moins une partie du second fil à tricoter de base.

6. Tissu tricoté selon la revendication 5, **caractérisé en ce que** le fil d'élasthanne est plaqué sur le second fil à tricoter de base.

7. Tissu tricoté selon l'une quelconque des revendications précédentes, **caractérisé en ce qu'**il est formé exclusivement du premier et du second fil à tricoter de base, éventuellement avec un ajout de fil d'élasthanne.

8. Utilisation d'un tissu tricoté selon l'une quelconque des revendications précédentes comme article absorbant et/ou comme composant d'un article absorbant destiné à absorber l'humidité d'une source d'humidité, dans lequel la surface du tissu tricoté présentant des sections avec des bordures surélevées fermées étant tournée vers la source d'humidité lors de son utilisation.

9. Article absorbant comportant au moins deux couches (1, 2) en matière textile destiné à absorber l'humidité d'une source d'humidité, **caractérisé en ce que** l'une des deux couches (2) est un tissu tricoté selon l'une quelconque des revendications 1 à 7, et la surface du tissu tricoté présentant des sections avec des bordures surélevées fermées est tournée vers la source d'humidité lors de son utilisation.

10. Article absorbant selon la revendication 9, **caractérisé en ce que** l'article comprend une couche textile (1) reposant sur la surface du tissu tricoté présentant des sections avec des bordures surélevées fermées.

11. Utilisation d'un article absorbant selon l'une des revendications 9 et 10 comme insert dans un produit porté près du corps, en particulier dans les sous-vêtements.
